# EUROPÄISCHE PATENTSCHRIFT

(11) **EP 1 048 378 B1**
(45) Veröffentlichungstag und Bekanntmachung des Hinweises auf die Patenterteilung: **23.07.2003**
(21) Anmeldenummer: 99125724.7
(22) Anmeldetag: 23.12.1999
(51) Int. Cl.: B22D 19/00

(54) **Verfahren zum Eingiessen von Hohlkörpern in Eisengussbauteile**
Method of casting-in of hollow bodies in iron castings
Procédé pour insérer des corps creux pendant la coulée de pièces en fonte

(30) Priorität: 27.04.1999 DE 19918987
(43) Veröffentlichungstag der Anmeldung: 02.11.2000
(73) Patentinhaber: MAN NUTZFAHRZEUGE AG, 80995 München (DE)
(72) Erfinder: Schmidtgen, Ulf, Dipl.-Ing., 90768 Fürth (DE)

(56) Entgegenhaltungen:
- CH-A- 640 440
- DE-A- 19 612 678
- FR-A- 2 701 295
- PATENT ABSTRACTS OF JAPAN vol. 004, no. 099 (M-021), 16. Juli 1980 (1980-07-16) & JP 55 057368 A (NISSAN MOTOR CO LTD), 28. April 1980 (1980-04-28)

## Beschreibung

Die Erfindung bezieht sich auf ein Verfahren zum Eingießen von Hohlkörpern in Eisengußbauteile.

Um die Isolierwirkung von Bauteilen in Gießausführung zu erhöhen ist es wünschenswert, Hohlräume vorzusehen, um die gute Isolierung der eingeschlossenen Luftschicht zu nutzen. Da es nicht möglich ist Hohlräume unmittelbar in Guß herzustellen, werden die Bauteile in der Regel aus zwei oder mehreren Bauteilen gefertigt, zwischen denen sich nach der Montage Luftzwischenräume befinden. Eine derartige Bauweise ist aber relativ aufwendig. Besonders bei Motoren mit Turboladern ist man bestrebt die Auspuffleitungen zu isolieren und nicht die Leistung der Abgasturbine durch Abkühlung der Abgase zu beeinträchtigen. Bei einem Massenprodukt, wie es Auspuffleitungen von Brennkraftmaschinen darstellen wirkt sich eine kostengünstigere Fertigung auf die Wettbewerbsfähigkeit des gesamten Produkts aus.

zur Herstellung eines Gußwerkstückes mit einem durchgehenden kanal ist es aus DE-A-19 612 678 bekannt, ein metallisches Rohr einzugießen, dessen Enden aus dem gegossenen Körper hinausragen und abgetrennt werden.

Es ist daher Aufgabe der Erfindung Hohlräume in Gußbauteilen möglichst rationell zu fertigen.

Gelöst wird diese Aufgabe durch die kennzeichnenden Merkmale des Patentanspruches.

Das erfindungsgemäße Verfahren geht von Hohlkörpern aus, die zunächst in Blech vorgeformt werden. Bevor der Hohlkörper vollständig verschlossen wird, wird Luft abgepumpt, so daß sich ein gewisser Unterdruck bildet. Erst nach dem Abpumpen der Luft wird der Hohlkörper gasdicht verschlossen.

Nach dem Eingießen in die heiße Metallschmelze kann sich infolge des Unterdrucks in Hohlkörper kein so hoher Überdruck aufbauen, daß sich der Hohlkörper aufbläht und nach dem Erkalten der Schmelze der Kontakt mit den Wandungen des Hohlkörpers verloren geht, oder daß der Hohlkörper durch Überdruck sogar Schaden nehmen würde.

Anstelle von Unterdruck kann der Hohlkörper vor dem Verschließen erhitzt werden, so daß sich nach dem Verschließen und Abkühlen ebenfalls Unterdruck im Hohlkörper einstellt und beim Eingießen in die Metallschmelze die vorgenannten Vorteile einstellen.

Besonders vorteilhaft ist das erfindungsgemäße Verfahren bei Auspuffkrümmern von Brennkraftmaschinen anwendbar. Durch das Eingießen von Hohlkörpern in die Gußeisenschmelze von Auspuffkrümmern wird eine gute Isolierwirkung erreicht. Durch die Isolierung wird die Leistung einer Abgasturbine verbessert und nicht gewollte Wärmeabstrahlung vom Auspuffkrümmer in die Umgebung stark reduziert.

## Patentansprüche

1. Verfahren zum Eingießen von Hohlkörpern in Eisengußbauteile, **dadurch gekennzeichnet, daß** die Hohlkörper zunächst in Blech vorgeformt werden, daß die Hohlkörper vor dem vollständigen Schließen entweder teilweise luftleer gepumpt oder erhitzt werden und daß die Hohlkörper nach dem Verschließen in eine Gießform eingelegt und vollständig oder partiell vom flüssigen Metall eingeschlossen werden.

## Claims

1. A method of casting hollow bodies in iron casting components, **characterized in that** first the hollow bodies are shaped beforehand in sheet metal, before the complete closure the hollow bodies are either partially evacuated of air or are heated, and after the closure the hollow bodies are inserted into a casting mould and are enclosed completely or in part with liquid metal.

## Revendications

1. Procédé pour insérer des corps creux pendant la coulée de pièces en fonte de fer,
**caractérisé en ce qu'**
on préforme d'abord les corps creux en tôle, on évacue partiellement l'air des corps creux avant de les fermer complètement ou on les chauffe avant de les fermer complètement, et après leur fermeture on place les corps creux dans un moule de coulée et on les enrobe complètement ou partiellement avec du métal liquide.
